# EUROPÄISCHE PATENTSCHRIFT

(11) **EP 0 713 926 B1**
(45) Veröffentlichungstag und Bekanntmachung des Hinweises auf die Patenterteilung: **23.12.1998**
(21) Anmeldenummer: 95116735.2
(22) Anmeldetag: 23.10.1995
(51) Int. Cl.: C23C 8/58

(54) **Verfahren zur Nitrocarburierung von Stahlteilen im Salzbad**
Process for the nitrocarburation of steel parts in a salt bath
Procédé de nitrocarburation des pièces d'acier dans un bain de sels fondres

(30) Priorität: 29.11.1994 DE 4442328
(43) Veröffentlichungstag der Anmeldung: 29.05.1996
(73) Patentinhaber: Durferrit GmbH Thermotechnik, D-68169 Mannheim (DE)
(72) Erfinder: Wahl, Georg, D-63517 Rodenbach (DE); Willing-Lepenies, Rainer, D-63517 Rodenbach (DE)
(74) Vertreter: Weber, Wolfgang

(56) Entgegenhaltungen:
- DD-C- 94 110
- METAL SCIENCE AND HEAT TREATMENT, Bd. 36, Nr. 9/10, September 1994 NEW YORK,US, Seiten 445-451, XP 000535113 YU. M. LAKHTIN 'oxyntriding'
- METAL SCIENCE AND HEAT TREATMENT, Bd. 27, Nr. 1/2, Januar 1985 NEW YORK,US, Seiten 17-20, A.V.KRIULIN 'nontoxic salt baths for low-temperature cyaniding and sulfocyaniding of steels'
- CHEMICAL ABSTRACTS, vol. 101, no. 10, 3.September 1984 Columbus, Ohio, US; abstract no. 76864j, PETROVA 'semiautomatic line for carbonitridation of high-speed steel tools' Seite 248;
- PATENT ABSTRACTS OF JAPAN vol. 6 no. 261 (C [141] ,21.Dezember 1982 & JP-A-57 152461 (PAAKAA NETSUSHIYORI KOGYO) 20.September 1982,

## Beschreibung

Die Erfindung betrifft ein Verfahren zur Nitrocarburierung von Bauteilen aus Passivschichten bildenden Stählen, insbesondere aus Stählen mit mehr als 10 Gew.% Chrom und/oder mehr als 4 Gew.% Nickel, in Salzbädern.

Legierte Stähle, die größere Mengen Chrom, Nickel und/oder sonstige Zusätze enthalten, bilden an der Luft Passivschichten aus, die vor allem aus Oxiden der Zusatzmetalle bestehen. Diese Passivschichten bedingen zwar eine erhöhte Korrosionsbeständigkeit dieser Stähle, sind aber hinderlich bei einer Nitrocarburierung solcher Bauteile in cyanid- und cyanathaltigen Salzbädern, da die Passivschichten die Eindiffusion von Stickstoff und Kohlenstoff aus dem Salzbad in die Stahloberfläche erschweren und zu fehlerhaften Nitrierschichten führen.

Diese Nachteile versuchte man bisher dadurch zu beseitigen, indem man bei der Nitrocarburierung hochlegierter Stähle hochcyanidhaltige Salzbäder einsetzt, die reduzierend auf die Passivschichten einwirken. Diese hochcyanidhaltigen Salzbäder sind jedoch stark umweltbelastend.

In DD-C-94110 und in A.V. Kriulin et al., 2354 Metal Science and Heat Treatment 27 (1985) No. 1/2, 17-20 werden Verfahren zur Nitrocarburierung von Stählen empfohlen, bei denen eine oxidierende Vorbehandlung in der Gasphase vorgesehen ist. Yu.M.Lakhtin, 2354 Metal Science and Heat Treatment 36 (1994) No. 9/10, 445-451 weist auf ein Verfahren hin, bei dem im Salzbad zunächst oxidiert, dann nitrocarburiert und danach erneut oxidiert wird, und empfiehlt stattdessen die Gasphasen-Nitrocarburierung, gefolgt von einer Oxidation.

Es war Aufgabe der vorliegenden Erfindung, ein Verfahren zur Nitrocarburierung von Bauteilen aus Passivschichten bildenden Stählen, insbesondere aus Stählen mit mehr als 10 Gew.% Chrom und/oder mehr als 4 Gew.% Nickel, im Salzbad zu entwickeln, das eine oxidierende Vorbehandlung einschließt, mit dem trotz der vorhandenen Passivschichten eine einwandfreie Nitrocarburierung erreicht wird.

Diese Aufgabe wird erfindungsgemäß dadurch gelöst, daß die Teile in einer oxidierenden Salzschmelze bei 300 bis 500° C vorbehandelt werden.

Vorzugsweise verwendet man als oxidierende Salzschmelze ein Gemisch von Alkalinitrat, Alkalihydroxid und Alkalicarbonat. Bewährt haben sich vor allem Salzschmelzen mit 5 bis 30 Gew.% Alkalinitrat, Rest Alkalihydroxid und Alkalicarbonat.

Vorteilhafterweise betreibt man die Salzschmelzen bei 330 bis 420° C, wobei für die Behandlungsdauer eine Zeitspannne von 5 bis 30 Minuten sich als günstig erwiesen hat.

Es ist sehr überraschend, daß trotz einer Verstärkung der Passivschichten in einer oxidierenden Salzschmelze anschließend einwandfrei Nitrocarburierschichten in cyanid- und cyanathaltigen Salzbädern erreicht werden.

Oxidierende Salzbäder sind beim Nitrocarburieren von Eisenwerkstoffen an sich bekannt (z.B. DE-PS 29 34 113), doch werden sie bisher nur nach dem Nitrocarburieren zur Erhöhung des Korrosionswiderstandes eingesetzt.

Folgende Beispiele sollen das erfindungsgemäße Verfahren näher erläutern:
1. Bauteile aus einem Stahl mit 23 % Chrom und 8 % Nickel wurden in einem Salzbad (etwa 4 Gew.% Cyanid, etwa 37 Gew.% Cyanat, Rest Alkali) 90 Minuten bei 580° C nitrocarburiert. Es bildete sich eine fehlerhafte Nitrocarburierschicht aus, die unterschiedliche Schichtstärken aufwies. Wurden diese Bauteile vor dem Nitrocarburieren 25 Minuten bei 370° C in eine Alkalihydroxidschmelze getaucht, die 10 Gew.% Natriumnitrat enthielt, erzielte man beim Nitrocarburieren einwandfreie, überall die gleiche Dicke aufweisende Schichten.
2. Die gleichen Versuche wurden mit Bauteilen aus den Stählen 1.4028 (13 % Chrom) und 1.4112 (18 % Chrom) durchgeführt. Die metallographische Auswertung ergab bei den in der oxidierenden Salzschmelze vorbehandelten Proben eine gleichmäßige Ausbildung der Nitrierschicht, während die nichtvorbehandelten Proben eine ungleichmäßige, wellige Nitrierschicht zeigten.

## Patentansprüche

1. Verfahren zur Nitrocarburierung von Bauteilen aus Passivschichten bildenden Stählen, insbesondere aus Stählen mit mehr als 10 Gew.% Chrom und/oder mehr als 4 Gew.% Nickel, im Salzbad, das eine oxidierende Vorbehandlung beinhaltet,
**dadurch gekennzeichnet,**
daß die Teile in einer oxidierenden Salzschmelze bei 300 bis 500° C vorbehandelt werden.

2. Verfahren nach Anspruch 1,
**dadurch gekennzeichnet,**
daß die oxidierende Salzschmelze aus einem Gemisch von Alkalinitrat, Alkalihydroxid und Alkalicarbonat besteht.

3. Verfahren nach Anspruch 1 und 2,
**dadurch gekennzeichnet,**
daß die Salzschmelze 5 bis 30 Gew.% Alkalinitrat, Rest Alkalihydroxid und Alkalicarbonat enthält.

4. Verfahren nach Anspruch 1, 2 oder 3,
**dadurch gekennzeichnet,**
daß die Teile bei Temperaturen von 330 bis 420° C in der oxidierenden Salzschmelze behandelt werden.

## Claims

1. Process for nitrocarburating components made from steels which form passive layers, in particular from steels with more than 10 wt.% of chromium and/or more than 4 wt.% of nickel, in a salt bath, which includes oxidising pretreatment,
characterised in that
the parts are pretreated in an oxidising molten salt at 300 to 500°C.

2. Process according to Claim 1,
characterised in that
the oxidising molten salt consists of a mixture of alkali metal nitrate, alkali metal hydroxide and alkali metal carbonate.

3. Process according to Claims 1 and 2,
characterised in that
the molten salt contains 5 to 30 wt.% of alkali metal nitrate, the remainder being alkali metal hydroxide and alkali metal carbonate.

4. Process according to Claim 1, 2 or 3,
characterised in that
the parts are treated at temperatures of 330 to 420°C in the oxidising molten salt.

## Revendications

1. Procédé de nitrocarburation d'éléments de construction en aciers qui forment des couches passives, en particulier en aciers ayant plus de 10 % en poids de chrome et/ou plus de 4 % en poids de nickel dans un bain de sels fondus, qui comporte un prétraitement oxydant,
caractérisé en ce que
les éléments sont prétraités dans un produit de fusion de sels oxydant, de 300 à 500°C.

2. Procédé selon la revendication 1,
caractérisé en ce que
le produit de fusion des sels oxydant, consiste en un mélange de nitrate de métal alcalin, d'hydroxyde de métal alcalin et de carbonate de métal alcalin.

3. Procédé selon la revendication 1 et la revendication 2,
caractérisé en ce que
le produit de fusion des sels renferme de 5 à 30 % en poids de nitrate de métal alcalin, le reste étant un hydroxyde de métal alcalin et un carbonate de métal alcalin.

4. Procédé selon la revendication 1, 2 ou 3,
caractérisé en ce que
les éléments sont traités à des températures allant de 330°C à 420°C, dans le produit de fusion des sels à action oxydante.
